# EUROPÄISCHE PATENTSCHRIFT

(11) **EP 1 590 104 B1**
(45) Veröffentlichungstag und Bekanntmachung des Hinweises auf die Patenterteilung: **16.08.2006**
(21) Anmeldenummer: 04706634.5
(22) Anmeldetag: 30.01.2004
(51) Int. Cl.: B21B 1/46

(54) **VERFAHREN ZUM WALZEN VON DÜNNEN UND/ODER DICKEN BRAMMEN AUS STAHLWERKSTOFFEN ZU WARMBAND**
METHOD FOR MILLING THIN AND/OR THICK SLABS MADE OF STEEL MATERIALS INTO HOT-ROLLED STRIP
PROCEDE POUR LE LAMINAGE EN UN FEUILLARD A CHAUD DE BRAMES MINCES ET/OU EPAISSES EN MATERIAUX A BASE D'ACIER

(30) Priorität: 04.02.2003 DE 10304318
(43) Veröffentlichungstag der Anmeldung: 02.11.2005
(73) Patentinhaber: SMS Demag Aktiengesellschaft, 40237 Düsseldorf (DE)
(72) Erfinder: THOMANEK, Erik, 40549 Düsseldorf (DE)
(74) Vertreter: Valentin, Ekkehard
(86) Internationale Anmeldenummer: PCT/EP2004/000832
(87) Internationale Veröffentlichungsnummer: WO 2004/069440

(56) Entgegenhaltungen:
- EP-A- 0 584 605
- EP-A- 0 726 101
- EP-A- 0 867 239
- WO-A-02/068137

## Beschreibung

Die Erfindung betrifft ein Verfahren zum Walzen von dünnen und / oder dicken Brammen aus Stahlwerkstoffen zu Warmband, die vorher als dünne oder dicke Brammen in einer Stranggießmaschine gegossen wurden, in einem Tunnelofen oder in einem Hubbalkenofen auf Walztemperatur erwärmt und in einer Walzstraße gewalzt, anschließend gekühlt und zu Wickelbunden aufgewickelt werden.

Im allgemeinen wird in einer Walzstraße nur immer ein und dasselbe Produkt, ggfs. mit unterschiedlichen Abmessungen, bei Warmband mit unterschiedlichen Breiten oder Dicken hergestellt. Die Bestrebungen, die Auslastung einer Walzstraße zu steigern, wurden seit 2001 durch das sog. "mixed rolling", d.h. durch gemischtes Walzen von erheblich unterschiedlichen Strangdicken und Strangbreiten verwirklicht, wodurch die Investitionskosten einer Anlage gesenkt werden können und dadurch geringere Kosten für das Walzgut entstehen.

Es ist ein Verfahren zum Betreiben einer Gießwalzanlage bekannt ( WO 02 /068137 A1), wobei eine Gießwalzanlage durch die Kopplung der in der konventionellen Stahlblecherzeugung ansonsten entkoppelten Prozesse "Brammengießen" und "Warmwalzen" definiert wird. Das Gießwalzen beruht auf einer Brammen-Produktionslinie ( Stranggießmaschine) und einer Walzstraße, wobei eine Brammen-Zuführungseinrichtung vorgesehen ist, die unabhängig von der Brammen-Produktionslinie ist. Zum Erreichen der vollen Kapazität sind mehrere Gießmaschinen erforderlich. Eine maximal mögliche Produktionsleistung ist nur entweder mit einer Anlage mit zwei Gießanlagen oder einer Zwei-StrangGießanlage möglich. Trotzdem walzt die Walzstraße immer schneller als das Gießen bei vollem Gießbetrieb arbeiten würde. Ungenutzte Produktionslücken entstehen durch Rüstzeiten der Gießmaschine ( Verteiler-, Kokillen- oder Segmentwechsel und Wartungsarbeiten). In Pausen der Brammen-Produktionslinie können bevorratete Brammen in die Walzstraße eingespeist werden, um die Pause auszufüllen. Die bevorrateten Brammen können nur aus einer zweiten Stranggießmaschine stammen. Bei Herstellung von dünnen Brammen auf einer Dünnbrammen-Produktionslinie und bei Herstellung von dicken Brammen auf einer Dickbrammen-Produktionslinie ist jeweils für Dünnbrammen und für Dickbrammen eine getrennte Stranggießmaschine erforderlich, die wiederum die Investitionsmittel erhöht. Die angestrebte Kopplung der Stranggießmaschine mit einer (Fertig-) Walzstraße kann demzufolge auch nicht über zwei getrennte Stranggießmaschinen für Dünnbrammen und Dickbrammen oder über eine Zweistrang-Stranggießmaschine ökonomisch voll erreicht werden, weil dadurch wiederum die höheren Investitionskosten sich auf das Endprodukt niederschlagen. Besonders nachteilig ist jedoch das Walzen von dicken Brammen in einer getrennten Vorwalzstraße. Hier wird das Warmband nach dem Walzen zu Coils gewickelt, innerhalb einer Coil-Box in einen Warmhalte-Ofen verbracht und von dort der Fertigwalzstraße zugeführt. Durch diese Verfahrensweise entstehen höhere Produktionskosten, Zeit- und Energieverluste sowie eine Verminderung der Produktionsmenge. Dem Stand der Technik zufolge verbleibt für eine stärkere Anlagen-Nutzung daher nur das Füllen von Pausen in den bei Stranggießmaschinen auftretenden Zeitabständen. Dabei können nur noch die spezifisch kürzeren Walzzeiten gegenüber den spezifisch größeren Gießzeiten für eine Steigerung der Walzstraßen-Leistung ausgenutzt werden.

Der Erfindung liegt die Aufgabe zugrunde, das Stranggießverfahren und das Walzverfahren noch besser dahingehend aufeinander abzustimmen, durch ein weitgehend kontinuierliches Walzen (maximale Auslastung der Walzstraßen) und unter gleichzeitiger Berücksichtigung der Produktplanung bei geringsten Investitionsmitteln, unter Energieeinsparung und bei nachträglicher Einführung des Verfahrens in bestehende Walzanlagen die Walzleistung zu steigern.

Die gestellte Aufgabe wird erfindungsgemäß dadurch gelöst, dass aus einer einzelnen Dünnbrammen-Stranggießmaschine, die einer bestehenden Walzstraße vorgeordnet wird oder vorgeordnet ist, kontinuierlich hintereinander dünne Brammen-Abschnitte, die aus dem Tunnelofen austreten oder quer in die Walzstraße eingebrachte dicke Brammen-Abschnitte, die aus dem Hubbalkenofen austreten, oder dünne Brammen-Abschnitte, unmittelbar in die Dicke reduzierende Vorwalzgerüste oder durch aufgefahrene Vorwalzgerüste oder unmittelbar vor dem ersten Walzgerüst der Fertigwalzstraße geführt und in einer mit den Vorwalzgerüsten in einer Walzlinie liegenden Fertigwalzstraße fertiggewalzt und erst dann zu Wickelbunden aufgewickelt werden. Dadurch entstehen, von betriebsbedingten Wartungsarbeiten abgesehen, überhaupt keine Pausen, die durch das Gießen und / oder Walzen verursacht werden und vor allen Dingen kann eine optimale Produktplanung stattfinden. In Anbetracht der Produktplanung können auch die zu erwartenden Wartungsarbeiten effizienter eingeplant werden. Gießverfahren und Walzverfahren sowie die Anlagentechnik können auf das gewünschte Endprodukt von Anfang an abgestimmt werden. Dadurch werden insgesamt beim Gießen, Walzen und für die Wartungsarbeiten stabile Verhältnisse erreicht. Es treten weniger Geometriefehler am Warmband auf. Der Walzenverschleiß wird insgesamt reduziert. Außerdem werden Kosteneinsparungen durch einen deutlich höheren Produktionsdurchsatz erzielt. Das Ergebnis ist ein kontinuierlicher Materialfluss in der Stranggießanlage und der (bisher getrennten) Walzstraße bis zum Ausbringen eines in der Qualität, Güte und Menge vorherbestimmten Warmbandes bis zum Wickelbund. Durch eine nachträglich gebaute Dünnbrammen-Stranggießmaschine werden außerdem erhebliche Investitionskosten eingespart. Die dicken Brammen-Abschnitte können auch fremdbezogen oder aus einer schon vorhandenen, entfernt angeordneten Gießmaschine für dicke Brammen-Abschnitte herangeschafft werden.

Die vorteilhafte Produktplanung kann dahingehend gestaltet werden, dass innerhalb einer Walzkampagne ein prozentualer Anteil dünner Brammen und ein jeweils ergänzender prozentualer Anteil dicker Brammen kontinuierlich aufeinanderfolgend der gemeinsamen Walzstraße zugeführt und ausgewalzt wird, wobei die jeweilige Anzahl von dünnen oder dicken Brammen in Abhängigkeit des jeweiligen Qualitätsstandards des zu erzeugenden Warmbandes, einer Reduzierung des Walzenverschleißes und eines maximalen Produktionsdurchsatzes festgelegt wird.

Weitere Merkmale bestehen darin, dass die dünnen Brammen vorrangig aus der Stranggießmaschine austretend unmittelbar durch den Tunnelofen bei geöffneten Vorwalzgerüsten in die Walzstraße geführt und fertiggewalzt werden. Das Gießen von Dünnbrammen steht bezüglich der Gießgeschwindigkeit der Walzgeschwindigkeit am nächsten.

Eine andere Verbesserung bildet, dass die Brammen-Abschnitte von einem dem Hubbalkenofen vorgeschalteten Zwischenlager für dicke und / oder dünne Brammen entnommen, thermisch vorbereitet und in der auf der gemeinsamen Walzlinie Fertigwalzstraße ausgewalzt werden. Für den Fall, dass die Brammen aus einer entfernt liegenden Stranggießanlage für Brammen stammen, kann auch auf eine vergleichmäßigende Aufheizung nicht verzichtet werden.

Dabei ist weiter vorteilhaft, dass der Hubbalkenofen abhängig von den dicken Brammen, die nach Breiten und Dicken sortiert sind, chargiert wird. Dadurch wird die Flexibilität des Verfahrens gesteigert und auch die Produktplanung unterstützt.

Die Produktplanung kann nach anderen Merkmalen ebenfalls dadurch unterstützt werden, dass die dicken Brammen abhängig von den geforderten Breiten und / oder Dicken gegossen und zwischengelagert werden.

Bei der Produktplanung auftretende Sonderfälle sowie auch während der Produktion nicht vorhersehbare Betriebszustände können nach einer Ausgestaltung dadurch berücksichtigt werden, dass außerhalb des vollen Walzprogramms einer Walzlinie vorkommende dicke Brammen für durchschnittliche Abmessungen des Warmbandmarktes gegossen und zwischengelagert werden. Dadurch entsteht für die Produktplanung eine zusätzliche Option, die aktuell zwar keinen Bedarf bildet, aber einen Durchschnitt des Warmbandmarktes darstellt und sich leicht in den Produktionsprozess eingliedern lässt. Somit entstehen im Grunde zunächst zwei Lagertypen: ein geplanter Vorrat und ein Vorrat für nicht planbare Betriebsbedingungen.

Es ist weiterhin vorteilhaft, dass die dicken oder dünnen Brammen in dem Zwischenlager nach Breiten, Güten und / oder Gütegruppen sortiert werden. Dadurch wird an Zuführungszeit in den Tunnelofen oder in den Hubbalkenofen gespart und ebenfalls die Produktplanung unterstützt. So können bspw. wie folgt Gruppen gebildet werden:
- eine Gruppe für eine geplante Produktion, um eine Dünnbrammen-Produktion entsprechend der Walzbedingungen optimal zu gestalten,
- eine Gruppe zur Kompensation von nicht planbaren Betriebszuständen, um Walzbedingungen in Verbindung mit der Dünnbrammen-Produktion optimal zu gestalten.

Um eine Abstimmung der Walzgutdicke auf die Stichpläne zu unterstützen, ist vorgesehen, dass in einer nachgeschalteten Fertigwalzstraße ein Zwischenprodukt eingeführt wird, das in Dicke und Breite als eine angenähert dünne Bramme oder eine angenähert dicke Bramme gegossen und / oder gewalzt wurde. Geringere Dickenunterschiede können auch über eine Anpassung der Stichpläne in den Vorwalzgerüsten oder der Fertigwalzstraße oder umgekehrt über die Brammendicke erfasst werden.

Eine weitere Abstimmung Brammendicke / Walzanstich kann dadurch erfolgen, dass durch die Stranggießkokillen das Gießprofil in der Breite und / oder in der Dicke für eine optimale Gestaltung des Zwischenproduktes bemessen wird. Dadurch kann das Zwischenprodukt vor der Fertigwalzstraße angepasst werden.

Eine selbständige Alternative besteht darin, dass die Stranggießmaschine und die Walzstraße im CSP-Verfahren betrieben werden.

Ebenso besteht eine weitere selbständige Alternative darin, dass die Stranggießmaschine mit Liquid-Core-Reduction (LCR) betrieben wird.

Eine weitere Anpassung von dünnen Brammen und dicken Brammen an den Walzenanstich kann ferner dahingehend vorgenommen werden, dass die dünne Bramme zwischen zwei Vorwalzgerüste vor der Fertigwalzstraße eingespeist wird, in die eine dickere Bramme als Übergangsbramme eingeführt wird. Dieser Fall kann auftreten, wenn aus individuellen Gründen die dünne Bramme nicht an der optimalen Stelle in die Walzstraße eingespeist werden kann. Die Einspeisung erfolgt dann entfernt vor der Fertigwalzstraße. Die Dicke der dünnen Bramme kann erhöht werden, wobei die Stichpläne der Vorwalzgerüste angepasst werden. So können bspw. zwei Vorwalzgerüste in Tandem-Anordnung für eine dicke Bramme von 70 mm gefahren und / oder Vorwalzgerüste können wie beschrieben geöffnet werden.

Weiterhin wird vorgeschlagen, dass als Übergangsbramme eine dünne Bramme oder eine dicke Bramme mit jeweils einer Dicke von 30 mm bis 60 mm in die Fertigwalzstraße eingeführt wird.

Für einen solchen Fall ist noch vorgesehen, dass die dünne Bramme mit erhöhter Dicke mit zunehmendem Abstand zwischen zwei Vorwalzgerüsten eingeführt wird.

In der Zeichnung sind Ausführungsbeispiele der Erfindung dargestellt, die nachstehend näher erläutert werden.

Es zeigen:
- Fig. 1: eine perspektivische Ansicht der Gieß-Walz-Anlage,
- Fig. 2: eine perspektivische Ansicht des Zwischenlagers für sortierte Brammen
und

In einem ersten Verfahrensabschnitt findet das Stranggießen in einer Stranggießmaschine 1 von dünnen Brammen 2 oder dicken Brammen 3 aus Stahlwerkstoffen (C-Stählen, legierten Stählen u. dgl.) statt. Als dünne Brammen 2 werden Brammen-Querschnitte 2a mit einer Dicke von ca. 30 mm bis 70 mm vorausgesetzt. Die dicke Bramme 3 weist einen Brammen-Querschnitt 3a mit einer Dicke von ca. 70 mm bis 300 mm auf. Eine nachstehend noch beschriebene Übergangsbramme 16 vor mehreren Vorgerüsten 4c einer Walzstraße 4 besitzt die Dicke 9 einer dünnen Bramme 2 von ca. 30 mm und kann daher unmittelbar in eine Fertigwalzstraße 12 eingespeist werden.

Die dünne Bramme 2 und die dicke Bramme 3 aus Stahlwerkstoffen werden nach dem Gießen in der Stranggießmaschine 1 in einer gemeinsamen Walzstraße 4 zu Warmband 4a ausgewalzt und zu Wickelbunden 18 gewickelt. Die dünne Bramme 2 und die dicke Bramme 3 werden nach dem Stranggießen zur thermischen Vorbereitung des Walzvorgangs in einen Tunnelofen 5 oder einen Hubbalkenofen 6 in der Temperatur vergleichmäßigt und auf die Anstichtemperatur des ersten Walzgerüstes 4b oder 4c erwärmt und danach in die Walzlinie 4 eingebracht.

Das Verfahren läuft grundsätzlich wie folgt ab: Aus einer einzigen Dünnbrammen-Stranggießmaschine 1, die einer bestehenden Walzstraße 4 durch Neubau vorgeordnet wird oder schon vorhanden ist, werden kontinuierlich hintereinander dünne Brammen-Abschnitte 2b, die aus dem Tunnelofen 5 herausgeführt werden oder quer in die Walzstraße 4 eingebrachte dicke Brammen-Abschnitte 3b, die aus dem Hubbalkenofen 6 austreten, oder dünne Brammen-Abschnitte 2b, unmittelbar in die Dicke 9 reduzierende Vorwalzgerüste 4c oder durch aufgefahrene Vorwalzgerüste 4c hindurch oder unmittelbar vor dem ersten Walzgerüst der Fertigwalzstraße 12 eingeführt und in der mit den Vorwalzgerüsten 4c in einer Walzlinie 4 liegenden Fertigwalzstraße 12 fertiggewalzt und erst dann nach dem Abkühlen in Laminarkühleinrichtungen zu Wickelbunden 18 aufgewickelt.

Das Verfahren gemäß der Erfindung sieht weiter vor, dass innerhalb einer Walzkampagne ein prozentualer Anteil dünner Brammen 2 und ein jeweils ergänzender prozentualer Anteil dicker Brammen 3 kontinuierlich aufeinanderfolgend -praktisch ohne Pausen, abgesehen von den wartungsbedingten Stillstandszeiten - der gemeinsamen Walzstraße 4 zugeführt und ausgewalzt wird. Die jeweilige Anzahl von dünnen Brammen 2 und dicken Brammen 3 wird in Abhängigkeit des jeweiligen Qualitätsstandards und der Güte 10 des zu erzeugenden Warmbandes 4a, einer Reduzierung des Walzenverschleißes und eines maximalen Produktionsdurchsatzes festgelegt. Ein solches Verhältnis ist z.B. 1/3 dünne Brammen 2 zu 2/3 dicke Brammen 3. Ein solches "mixed rolling", im zweiten Verfahrensabschnitt, d.h. das Walzen unterschiedlicher Brammendikken führt in der Regel zu Störungen im Walzprozess. Diese Störungen können noch weiter verstärkt werden durch wechselnde Breiten und Stahlgüten. Es treten auch verstärkt Geometriefehler am Warmband 4a auf. Besonders hervorzuheben ist der erhöhte Walzenverschleiß. Die Störungen können nur durch eine ausgereifte Produktplanung erheblich vermindert werden.

Dazu trägt z.B. bei, dass die dünnen Brammen 2 vorrangig ausgewalzt und aus der Stranggießmaschine 1 austretend unmittelbar durch den Tunnelofen 5 bei geöffneten Vorwalzgerüsten 4c in die Fertigwalzstraße 4 geführt und ausgewalzt werden.

Die dicken Brammen 3 werden entweder auf einer entfernt befindlichen Stranggießmaschine mit einem geänderten Gießprofil 15 einer Stranggießkokille 14 gegossen oder aber vorzugsweise aufgrund einer vorausschauenden Planung in einer unabhängigen, ggfs. entfernt angeordneten Stranggießanlage und werden aus einem dem Hubbalkenofen 6 vorgeschalteten Zwischenlager 7 für dikke Brammen 3 oder dünne Brammen 2 entnommen, thermisch vorbereitet und in Pfeilrichtung 17 ( allgemeine Transportrichtung) transportiert und in der gemeinsamen Fertigwalzstraße 4 ausgewalzt. Der Hubbalkenofen 6 wird abhängig von den dicken Brammen 3, die nach Breiten 8 und Dicken 9 sortiert sind, chargiert. Dabei ist schon berücksichtigt, dass die dicken Brammen 3 abhängig von den für das Endprodukt geforderten Breiten 8 und / oder Dicken 9 gegossen und in das Zwischenlager 7 gebracht worden sind.

Es ist auch möglich, dass außerhalb des vollen Walzprogramms einer Walzlinie 4 vorkommende dicke Brammen 3 für durchschnittliche Abmessungen des Warmbandmarktes gegossen und zwischengelagert werden. Der Anteil dicker Brammen 3 wird um eine Zeitspanne von mehreren Tagen früher produziert als für das Gießen der dünnen Brammen 2 vorgesehen ist. Dieser Zeitraum erlaubt es, alle benötigten Breiten 8 und Dicken 9 ohne besondere Ausbringungsverluste auf einer Dickbrammen-Gießmaschine 1 zu produzieren. Das Zwischenlager 7 vor dem Hubbalkenofen 6 enthält dickere Brammen 3, die für das geplante Walzprogramm vorgesehen sind und außerdem die Übergangsbrammen 16, mit denen Störungen oder kurzfristige Änderungen des Walzprogramms, gewissermaßen als "Sicherungen" aufgefangen werden können.

Die dicken Brammen 3 oder die dünnen Brammen in dem Zwischenlager 7 werden nach Breiten 8, Dicken 9, Güten 10 und / oder Gütegruppen 11 stapelweise sortiert (vgl. Fig. 2). Beim Abarbeiten des geplanten Walzprogramms gießt die Gießmaschine 1 die dünnen Brammen 2 mit der verlangten Breite 8 und Dicke 9. Aufgrund der unmittelbaren Chargierung der dünnen Brammen 2 erhält die Gießmaschine 1 die Priorität für dünne Brammen 2. Der Hubbalkenofen 6 für die dicken Brammen 3 besitzt die zweite Priorität.

Die Fertigwalzstraße 4 entscheidet im Grunde, zu welcher Zeit die heißen dikken Brammen 3 in die Walzlinie 4 eingebracht werden.

Der Hubbalkenofen 6 wird in Abhängigkeit der Breite 8, der Dicke 9 und der Güte 10 einer dünnen Bramme 2 gefahren, wodurch eine optimale Bandgeometrie bei geringstmöglichem Walzenverschleiß eintritt. Die Lagertypen im Zwischenlager 7 ermöglichen eine solche Flexibilität.

In der nachgeordneten Fertigwalzstraße 12 wird ein Zwischenprodukt 13 an einer Stelle eingeführt (vgl. Fig.1), das in der Dicke 9 und der Breite 8 als eine dünne Bramme 2 oder als eine dicke Bramme 3 gegossen und gewalzt wurde. Dafür werden entsprechende Vorgaben für die Vorrichtung, z. B. das Gießprofil 15, oder Einwirkungen auf die Stichpläne angewendet. Bspw. kann die Stranggießkokille 14 das Gießprofil 15 in der Breite 8 und / oder in der Dicke 9 für eine optimale Gestaltung für eine Übergangsbramme 16 beeinflussen. Die Stranggießmaschine 1 und die Walzstraße 4 können im CSP-Verfahren betrieben werden. Die jeweilige Stranggießmaschine kann auch mit Liquid-Core-Reduction (LCR) betrieben werden. Nach weiteren Vorschlägen kann die dünne Bramme 2 in ein Vorgerüst 4c der Walzstraße 4 eingeführt werden, in das ebenso die dicke Bramme 3 als Übergangsbramme 16 eingeführt werden kann.

Als Übergangsbramme 16 wird eine dünne Bramme 2 oder eine dicke Bramme 3 mit jeweils einer Dicke 9 von 30 mm bis 60 mm unmittelbar vor der Fertigwalzstraße 12 eingespeist. Eine dünne Bramme 2 wird mit gleicher Dicke 9 vor dem letzten Vorgerüst 4c eingeführt. Die Übergangsbramme 16 kann eine dünne Bramme 2 mit und ohne Abweichung von der Grunddicke sein, oder eine reduzierte dicke Bramme 3, die in die Vorgerüste 4c eingefahren werden. Sie kann auch eine reduzierte dünne Bramme 2 für die Vorgerüste 4c bilden.

Für den Fall, dass eine dünne Bramme 2 aus besonderen Gründen nicht an den optimalen Stellen der Walzstraße 4 eingebracht werden kann., ist vorgesehen, dass die dünnen Brammen 2 mit erhöhter Dicke 9 mit zunehmendem Abstand zu der Fertigwalzstraße 12 vor einem Vorwalzgerüst 4c eingeführt werden. Die Dicke 9 der dünnen Bramme 2 wird weiter vergrößert und die Stichpläne der Vorgerüste 4c werden angepasst. Z.B. werden zwei Vorgerüste 4c in Tandem-Anordnung für eine dicke Bramme 3 mit der Dicke 9 von 70 mm gewalzt und / oder die Vorgerüste 4c werden geöffnet.

Das Zwischenlager 7 kann auch z.B. aus zwei Lagern für dicke Brammen 9 bestehen, die jeweils sortiert sind nach Gütegruppen 11 und Breitenklassen. Eine Gruppe ist für die Produktplanung und eine Gruppe ist für nicht planbare Betriebszustände vorgesehen.

### Bezugszeichenliste

- 1: Stranggießmaschine (für dünne Brammen)
- 2: dünne Bramme
- 2a: dünner Brammen-Querschnitt
- 2b: dünner Brammen-Abschnitt
- 3: dicke Bramme
- 3a: dicker Brammen-Querschnitt
- 3b: dicker Brammen-Abschnitt
- 4: Walzstraße (Walzlinie)
- 4a: Warmband
- 4b: Fertigwalzgerüst
- 4c: Vorwalzgerüste
- 5: Tunnelofen
- 6: Hubbalkenofen
- 7: Zwischenlager für dicke, dünne Brammen-Abschnitte
- 8: Breite einer (dicken) Bramme
- 9: Dicke einer (dicken) Bramme
- 10: Güte
- 11: Gütegruppe
- 12: Fertigwalzstraße
- 13: Zwischenprodukt
- 14: Stranggießkokille
- 15: Gießprofil
- 16: Übergangsbramme
- 17: Pfeilrichtung
- 18: Wickelbunde

## Patentansprüche

1. Verfahren zum Walzen von dünnen und / oder dicken Brammen (2; 3) aus Stahlwerkstoffen zu Warmband (4a), die vorher als dünne oder dicke Brammen (2; 3) in einer Stranggießmaschine (1) gegossen wurden, in einem Tunnelofen (5) oder einem Hubbalkenofen (6) auf Walztemperatur erwärmt und in einer Walzstraße (4) gewalzt, anschließend gekühlt und zu Wickelbunden (18) aufgewickelt werden,
**dadurch gekennzeichnet, dass** die Walzstraße (4) Vorwalzgerüste (4c) und eine Festigwalzstraße (12) aufweist, und
dass aus einer einzelnen Dünnbrammen-Stranggießmaschine (1), die einer bestehenden Walzstraße (4) vorgeordnet wird oder vorgeordnet ist, kontinuierlich hintereinander dünne Brammen-Abschnitte (2b), die aus dem Tunnelofen (5) austreten oder quer in die Walzstraße (4) eingebrachte dicke Brammen-Abschnitte (3b), die aus dem Hubbalkenofen (6) austreten, oder dünne Brammen-Abschnitte (2b), unmittelbar in die Dicke (9) reduzierende Vorwalzgerüste (4c) oder durch aufgefahrene Vorwalzgerüste (4c) oder unmittelbar vor dem ersten Walzgerüst der Fertigwalzstraße (12) geführt und in der mit den Vorwalzgerüsten (4c) in einer Walzlinie (4) liegenden Fertigwalzstraße (12) fertiggewalzt und erst dann zu Wickelbunden (18) aufgewickelt werden.

2. Verfahren nach Anspruch 1,
**dadurch gekennzeichnet,**
**dass** innerhalb einer Walzkampagne ein prozentualer Anteil dünner Brammen (2) und ein jeweils ergänzender prozentualer Anteil dicker Brammen (3) kontinuierlich aufeinanderfolgend der gemeinsamen Walzstraße (4) zugeführt und ausgewalzt wird, wobei die jeweilige Anzahl von dünnen oder dicken Brammen (2; 3) in Abhängigkeit des jeweiligen Qualitätsstandards des zu erzeugenden Warmbandes (4a), einer Reduzierung des Walzenverschleißes und eines maximalen Produktionsdurchsatzes festgelegt wird.

3. Verfahren nach einem der Ansprüche 1 oder 2,
**dadurch gekennzeichnet,**
**dass** die dünnen Brammen (2) vorrangig aus der Stranggießmaschine (1) austretend unmittelbar durch den Tunnelofen (5) bei geöffneten Vorwalzgerüsten (4c) in die Fertigwalzstraße (4) geführt und fertiggewalzt werden.

4. Verfahren nach einem der Ansprüche 1 bis 3,
**dadurch gekennzeichnet,**
**dass** die Brammen (2; 3) von einem dem Hubbalkenofen (6) vorgeschalteten Zwischenlager (7) für dicke und / oder dünne Brammen (2; 3) entnommen, thermisch vorbereitet und in der auf der Walzlinie (4) liegenden Fertigwalzstraße (4) ausgewalzt werden.

5. Verfahren nach Anspruch 4,
**dadurch gekennzeichnet,**
**dass** der Hubbalkenofen (6) abhängig von den dicken Brammen (3), die nach Breiten (8) und Dicken (9) sortiert sind, chargiert wird.

6. Verfahren nach den Ansprüchen 1 bis 5,
**dadurch gekennzeichnet,**
**dass** die dicken Brammen (3) abhängig von den geforderten Breiten (8) und / oder Dicken (9) gegossen und zwischengelagert werden.

7. Verfahren nach einem der Ansprüche 1 bis 6,
**dadurch gekennzeichnet,**
**dass** außerhalb des vollen Walzprogramms einer Walzlinie (4) vorkommende dicke Brammen (3) für durchschnittliche Abmessungen des Warmbandmarktes gegossen und zwischengelagert werden.

8. Verfahren nach Anspruch 7,
**dadurch gekennzeichnet,**
**dass** die dicken oder dünnen Brammen (3; 2) in dem Zwischenlager (7) nach Breiten (8), Güten (10) und / oder Gütegruppen (11) sortiert werden.

9. Verfahren nach einem der Ansprüche 1 bis 8,
**dadurch gekennzeichnet,**
**dass** in einer nachgeschalteten Fertigwalzstraße (12) ein Zwischenprodukt (13) eingeführt wird, das in Dicke (9) und Breite (8) als eine angenähert dünne Bramme (2) oder eine angenähert dicke Bramme (3) gegossen und / oder vorgewalzt wurde.

10. Verfahren nach einem der Ansprüche 1 bis 9,
**dadurch gekennzeichnet,**
**dass** durch die Stranggießkokillen (14) das Gießprofil (15) in der Breite (8) und / oder in der Dicke (9) für eine optimale Gestaltung des Zwischenprodukts (13) bemessen wird.

11. Verfahren nach einem der Ansprüche 1 bis 10,
**dadurch gekennzeichnet,**
**dass** die Stranggießmaschine (1) und die Walzstraße (4) im CSP-Verfahren betrieben werden.

12. Verfahren nach einem der Ansprüche 1 bis 11,
**dadurch gekennzeichnet,**
**dass** die Stranggießmaschine (1) mit Liquid-Core-Reduction (LCR) betrieben wird.

13. Verfahren nach einem der Ansprüche 1 bis 12,
**dadurch gekennzeichnet,**
**dass** die dünne Bramme (2) zwischen zwei Vorwalzgerüste (4c) der Fertigwalzstraße (4) eingespeist wird, in die eine dickere Bramme (3) als Übergangsbramme (16) eingeführt wird.

14. Verfahren nach Anspruch 13,
**dadurch gekennzeichnet,**
**dass** als Übergangsbramme (16) eine dünne Bramme (2) oder eine dicke Bramme (3) mit jeweils einer Dicke (9) von 30 mm bis 60 mm in die Walzlinie (4) eingeführt wird.

15. Verfahren nach einem der Ansprüche 1 bis 14,
**dadurch gekennzeichnet,**
**dass** die dünne Bramme (2) mit erhöhter Dicke (9) bei zunehmendem Abstand zwischen zwei Vorwalzgerüsten (4c) eingeführt wird.

## Claims

1. Method of rolling thin and/or thick slabs (2; 3) of steel materials to form hot strip (4a), which was previously cast as thin or thick slabs (2; 3) in a continuous casting machine (1), heated in a tunnel furnace (5) or a walking beam furnace (6) to rolling temperature and rolled in a rolling train (4), subsequently cooled and wound to form wound coils (18), **characterised in that** the rolling train (4) comprises roughing stands (4c) and a finishing rolling train (12) and that - from a single thin slab continuous casting machine (1) which is to be or is arranged upstream of an existing rolling train (4) - continuously successive thin slab sections (2b) exiting from the tunnel furnace (5) or - introduced transversely into the rolling train (4) - thick slab sections (3b), which exit from the walking beam furnace (6), or thin slab sections (2b) are led directly into the roughing stands (4c), which reduce thickness (9), or through moved-apart roughing stands (4c) or to directly in front of the first roll stand of the finishing train (12) and are rolled to finished state in the finishing train (12), which lies in a rolling line (4) with the roughing stands (4c) and only then wound to form wound coils (18).

2. Method according to claim 1, **characterised in that** within a rolling campaign a percentage proportion of thin slabs (2) and a respective supplementary percentage proportion of thick slabs (2) are continuously fed in succession to the common rolling train (4) and rolled out, wherein the respective number of thick or thin slabs (2; 3) is fixed in dependence on the respective quality standard of the hot strip (4a) to be produced, a reduction of the roll wear and a maximum production throughput.

3. Method according to one of claims 1 and 2, **characterised in that** the thin slabs (2) preferentially exiting from the continuous casting machine (1) are directly led through the tunnel furnace (5), with opened roughing stands (4c), into the finishing train (4) and rolled to finished state.

4. Method according to one of claims 1 to 3, **characterised in that** the slabs (2; 3) are removed from an intermediate store (7), which is connected upstream of the walking beam furnace (6), for thick and/or thin slabs (2; 3), thermally pretreated and rolled out in the finishing train (4) lying on the rolling line (4).

5. Method according to claim 4, **characterised in that** the walking beam furnace (6) is charged in dependence on the thick slabs (3) classified according to width (8) and thickness (9).

6. Method according to claims 1 to 5, **characterised in that** the thick slabs (3) are cast and intermediately stored in dependence on the required widths (8) and/or thicknesses (9).

7. Method according to one of claims 1 to 6, **characterised in that** thick slabs (3) occurring outside the full rolling program of a rolling line (4) are cast for average dimensions of the hot strip market and intermediately stored.

8. Method according to claim 7, **characterised in that** the thick or thin slabs (3; 2) are classified in the intermediate store (7) according to widths (8), qualities (10) and/or quality groups (11).

9. Method according to one of claims 1 to 8, **characterised in that** an intermediate product (13), which in thickness (9) and width (8) was cast and/or subject to preliminary rolling as an approximately thin slab (2) or an approximately thick slab (3), is introduced into a downstream finishing train (12).

10. Method according to one of claims 1 to 9, **characterised in that** the cast profile (15) is dimensioned in width (8) and/or in thickness (9) by the continuous casting moulds (14) for an optimum shape of the intermediate product (15).

11. Method according to one of claims 1 to 10, **characterised in that** the continuous casting machine (1) and the rolling train (4) are operated in the CSP procedure.

12. Method according to one of claims 1 to 11, **characterised in that** the continuous casting machine (1) is operated with liquid core reduction (LCR).

13. Method according to one of claims 1 to 12, **characterised in that** the thin slab (2) is fed between two roughing stands (4c) of the finishing train (4), into which a thicker slab (3) is introduced as transition slab (16).

14. Method according to claim 13, **characterised in that** a thin slab (2) or a thick slab (3) each with a thickness (9) of 30 millimetres to 60 millimetres is introduced as transition slab (16) into the rolling line (4).

15. Method according to one of claims 1 to 14, **characterised in that** the thin slab (2) is introduced with increased thickness (9) in the case of reducing spacing between two roughing stands (4c).

## Revendications

1. Procédé de laminage de brames minces et/ou épaisses (2 ; 3) en aciers en un feuillard laminé à chaud (4a), que l'on a coulé précédemment en brames minces ou épaisses (2 ; 3) dans une machine pour coulée continue (1), qu'on réchauffe dans un four tunnel (5) ou dans un four à longerons mobiles (6) à la température de laminage et qu'on lamine dans un train de laminoir (4), puis qu'on refroidit et qu'on enroule en paquets bobinés (18),
**caractérisé en ce que** le train de laminoir (4) comporte des cages dégrossisseuses (4c) et un train de laminoir finisseur (12) et **en ce qu'**à partir d'une machine à coulée continue individuelle à brames minces (1), qui est montée en amont ou que l'on monte en amont d'un train de laminoir existant (4), de minces sections de brames (2b), sortant du four tunnel (5) ou d'épaisses sections de brames (3b) introduites à la transversale dans le train de laminoir (4) qui sortent du four à longerons mobiles (6) ou de minces sections de brames (2b) sont conduites directement dans des cages dégrossisseuses (4c) réduisant l'épaisseur (9) ou à travers des cages dégrossisseuses relevées (4c) ou directement à l'avant de la première cage dégrossisseuse du train de laminoir finisseur (12) et passées au laminage final dans le train de laminoir finisseur (12) situé avec les cages dégrossisseuses (4c) dans une ligne de laminoirs (4) et ne sont enroulées qu'ensuite en paquets bobinés (18).

2. Procédé selon la revendication 1,
**caractérisé en ce que** pendant une campagne de laminage, un pourcentage de brames minces (2) et respectivement un pourcentage complémentaire de brames épaisses (3) sont alimentés successivement en continu vers le train de laminoir (4) et laminés, le nombre respectif de brames minces et épaisses (2 ; 3) étant déterminé en fonction du standard qualité respectif du feuillard laminé à chaud (4a) devant être créé, d'une réduction de l'usure des cylindres lamineurs et d'un débit maximal de production.

3. Procédé selon l'une quelconque des revendications 1 ou 2,
**caractérisé en ce que** les brames minces (2) sortant prioritairement de la machine pour coulée continue (1) sont conduites directement à travers le four tunnel (5), avec les cages dégrossisseuses ouvertes (4c) dans le train de laminoir finisseur (4) et passées au laminage final.

4. Procédé selon l'une quelconque des revendications 1 à 3, **caractérisé en ce que** les brames (2 ; 3) sont prélevées par un magasin intermédiaire (7) monté en amont du four à longerons mobiles (6) pour des brames épaisses et/ou des brames minces (2 ; 3), soumises à une préparation thermique et laminées sur le train de laminoir finisseur (12) situé dans la ligne de laminoirs (4).

5. Procédé selon la revendication 4, **caractérisé en ce qu'**on charge le four à longerons mobiles (6) en fonction des brames épaisses (3), qui sont classées par largeurs (8) et par épaisseurs (9).

6. Procédé selon les revendications 1 à 5, **caractérisé en ce qu'**on coule et on entrepose les brames épaisses (3) en fonction des largeurs (8) et /ou des épaisseurs (9) transportées.

7. Procédé selon l'une quelconques des revendications 1 à 6, **caractérisé en ce qu'**on coule et on entrepose des brames épaisses (3) qui se produisent hors du programme de laminage complet d'une ligne de laminoirs (4) pour des dimensions moyennes sur le marché des feuillards laminés à chaud.

8. Procédé selon la revendication 7,
**caractérisé en ce qu'**on trie les brames épaisses ou les brames minces (3 ; 2) dans le magasin intermédiaire (7) par largeurs (8), qualités (10) et/groupes qualitatifs (11).

9. Procédé selon l'une quelconque des revendications 1 à 8,
**caractérisé en ce que** dans un train de laminoir finisseur (12) monté en aval, on introduit un produit intermédiaire (13), qui en épaisseur (9) et en largeur (8) a été coulé et/ou soumis à un laminage préliminaire en tant qu'une brame approximativement mince (2) ou qu'une brame approximativement épaisse (3).

10. Procédé selon l'une quelconque des revendications 1 à 9,
**caractérisé en ce que** par les coquilles pour coulée continue (14) le profil de coulée (15) est dimensionné en largeur (8) et /ou en épaisseur (9), pour une conception optimale du produit intermédiaire (13).

11. Procédé selon l'une quelconque des revendications 1 à 10,
**caractérisé en ce que** la machine à coulée continue (1) et le train de laminoir (4) sont exploités en procédé CSP.

12. Procédé selon l'une quelconque des revendications 1 à 11,
**caractérisé en ce que** le machine à coulée continue (1) est exploitée par Liquid-Core-Reduction (LCR).

13. Procédé selon l'une quelconque des revendications 1 à 12,
**caractérisé en ce que** la brame mince (2) est alimentée entre deux cages dégrossisseuses (4c) du train de laminoir finisseur (12) dans lesquelles on introduit une brame plus épaisse (3), en tant que brame de transition (16).

14. Procédé selon la revendication 13,
**caractérisé en ce qu'**en tant que brame de transition (16), on introduit une brame mince (2) ou une brame épaisse (3) avec respectivement une épaisseur (9) de 30 mm à 60 mm dans la ligne de laminoirs (4).

15. Procédé selon l'une quelconque des revendications 1 à 14,
**caractérisé en ce qu'**on introduit la brame mince (2) avec une épaisseur augmentée (9) à une distance croissante entre deux cages dégrossisseuses (4c).
